# EUROPÄISCHE PATENTSCHRIFT

(11) **EP 1 242 641 B1**
(45) Veröffentlichungstag und Bekanntmachung des Hinweises auf die Patenterteilung: **18.02.2004**
(21) Anmeldenummer: 00983193.4
(22) Anmeldetag: 30.11.2000
(51) Int. Cl.: C22C 1/02, C22C 1/03, C22C 21/00

(54) **VERFAHREN ZUR HERSTELLUNG EINER ALUMINIUM-TITAN-BOR-VORLEGIERUNG ALS KORNFEINUNGSMITTEL**
METHOD FOR PRODUCING AN ALUMINUM-TITANIUM-BORON PREALLOY FOR USE AS A GRAIN REFINER
PROCEDE DE FABRICATION D'UN PREALLIAGE D'ALUMINIUM-TITANE-BORE EN TANT QUE MOYEN D'AFFINAGE DU GRAIN

(30) Priorität: 10.12.1999 EP 99811137
(43) Veröffentlichungstag der Anmeldung: 25.09.2002
(73) Patentinhaber: Alcan Technology & Management AG, 8212 Neuhausen am Rheinfall (CH)
(72) Erfinder: HOTZ, Walter, CH-8222 Beringen (CH); HOMBERGER, Heinrich, CH-8222 Beringen (CH)
(86) Internationale Anmeldenummer: PCT/EP2000/012015
(87) Internationale Veröffentlichungsnummer: WO 2001/042521

(56) Entgegenhaltungen:
- US-A- 3 785 807
- US-A- 4 612 073
- SCHUMACHER, P. (UNIVERSITY OF OXFORD) ET AL: "New studies of nucleation mechanisms in aluminium alloys: implications fo grain refinement practice." MATERIALS SCIENCE AND TECHNOLOGY (1998) 14, (5), 394-404, GRAPHS, PHOTOMICROGRAPHS, DIFFRACTION PATTERNS, 46 REF. ISSN: 0267-0836, XP002134787
- BUNN, A.M. (UNIVERSITY OF CAMBRIDGE) ET AL: "Effects of transition metals on the potency of Al-Ti-B grain refiners." SOLIDIFICATION PROCESSING 1997 (JULY 1997), 264-267, GRAPHS, 23 REF. UNIVERSITY OF SHEFFIELD. MAPPIN STREET, SHEFFIELD, S1 3JD, UK CONFERENCE: 4TH DECENNIAL INTERNATIONAL CONFERENCE ON SOLIDIFICATION PROCESSING, SHEFFIELD, UK, 7-10 JULY 1997 ISBN: 0-, XP002134788
- BUNN, A.M. (SCIENCE MUSEUM (LONDON)) ET AL: "Grain refinement by Al-Ti-B alloys in aluminium melts: a study of the mechanisms of poisoning by zirconium." MATERIALS SCIENCE AND TECHNOLOGY (1999) 15, (10), 1115-1123, NUMERICAL DATA, GRAPHS, PHOTOMICROGRAPHS, 40 REF. ISSN: 0267-0836, XP002134789
- BUNN, A.M. (UNIVERSITY OF CAMBRIDGE) ET AL: "Modelling of the effectiveness of Al-Ti-B refiners in commercial purity aluminium." LIGHT METALS 1998 (1998), 963-968, GRAPHS, PHOTOMICROGRAPHS, 11 REF. MINERALS, METALS AND MATERIALS SOCIETY/AIME. 420 COMMONWEALTH DR., P.O. BOX 430, WARRENDALE, PA 15086, USA CONFERENCE: LIGHT METALS 1998, SAN ANTONIO, TX, USA, 15-19 FEB. 1998 ISBN:, XP002134790

## Beschreibung

Die Erfindung betrifft ein Verfahren zur Herstellung eines Kornfeinungsmittels nach dem Oberbegriff von Anspruch 1.

In der EP-A-0396389 ist ein Verfahren zur kontinuierlichen Herstellung einer Al-Ti-B-Kornfeinungslegierung offenbart, bei welchem Ti- und B-haltige Ausgangsmaterialien in einer Reaktionszone einer Aluminiumschmelze zugegeben werden, wobei die Schmelze in der Reaktionszone gerührt wird. Eine Mischung der gebildeten Legierung wird zusammen mit den Reaktionsprodukten kontinuierlich einer Reinigungszone zugeführt, in welcher die Schlacke mit Reaktionsprodukten an der Oberfläche der Schmelze gesammelt und abgeführt wird. Die gebildete Kornfeinungslegierung wird kontinuierlich von der Reinigungsstation zu einer Giessstation geführt, in welcher die Schmelze kontinuierlich zu einem Strang vergossen wird. Der gegossene Strang kann entweder direkt die gewünschte Strang- oder Drahtdicke aufweisen, oder er kann durch weitere Bearbeitung durch Walzen oder Strangpressen zum gewünschten Kornfeinungsmaterial verarbeitet werden.

In dem Artikel von P. Schumacher et al, New studies of nucleation mechanisms in aluminium alloys: implications for grain refinement practice, Materials Science and Technology, May 1998, Vol. 14, Seiten 394 bis 404, ist eine plausible Theorie zum Ablauf der Vorgänge bei der Kornfeinung von Aluminiumlegierungen durch Zugabe einer Al-Ti-B-Vorlegierung der beispielsweisen Zusammensetzung AlTi5B1 bekannt. Nach dieser Theorie ergeben sich die besten Kornfeinungsergebnisse dann, wenn die in der Aluminiumschmelze unlöslichen TiB₂-Partikel an deren Oberfläche zumindest teilweise mit einer Schicht aus Al₃Ti-Phase belegt sind. Die Keimbildung der α-Aluminium-Phase erfolgt an den Al₃Ti-Schichten, deren Wirkung mit abnehmender Schichtdicke zunimmt.

Ein Verfahren der eingangs genannten Art ist aus der US-A-3 785 807 bekannt.

Die TiB₂-Partikel in den heute bekannten Al-Ti-B-Kornfeinungsmitteln neigen stark zur Bildung Agglomeraten. Dadurch ergibt sich eine verminderte Wirkung des Kornfeinungsmittels. Weitere Nachteile ergeben sich durch Agglomerate und Einschlüsse, die zu Fehlern im Endprodukt führen können. Beispiele hierfür sind Grauzeilen, Löcher, Materialtrennungen und Stringers. Zudem treten Agglomerate bevorzugt an niedrig schmelzenden Salzen wie beispielsweise KF und NaCl sowie an Oxidhäuten auf und können sich dadurch weiter vergrössem. Die Agglomerate sind als solche "weich", können sich durch Filter zwängen und gelangen als solche in einen gegossenen Strang.

Der Erfindung liegt deshalb die Aufgabe zugrunde, ein Verfahren zur Herstellung eines Al-Ti-B-Kornfeinungsmittels bereitzustellen, mit welchem die Bildung von Agglomeraten von TiB₂-Partikeln weitgehend unterbunden werden kann und bereits vorhandene Agglomerate deagglomeriert werden können.

Die Aufgabe wird gelöst durch die Merkmale von Anspruch 1.

Die Erzeugung von Kavitation, d.h. die Bildung von Blasen, deren Implosion Schockwellen erzeugt führt zur Deagglomerierung agglomerierter TiB₂ Partikel. Zu den letztgenannten Verfahren gehören beispielsweise die Ultraschallbehandlung sowie die Vibration mittels eines magnetostriktiven Resonators.

Das mit dem erfindungsgemässen Verfahren hergestellte Kornfeinungsmittel bewirkt insbesondere bei der Kornfeinung von Gussformaten aus Aluminiumlegierungen eine verbesserte und homogenere Wirkung des Komfeinungsmittels durch eine homogenere Verteilung der einzelnen TiB₂-Partikel, eine bessere Beschichtung der TiB₂-Partikel mit Al₃Ti-Phase sowie eine Verminderung oder Dispergierung allenfalls noch vorhandener Salze und Oxideinschlüsse im Kornfeinungsmittel.

Bevorzugt wird die Vorlegierung bereits vor dem Unterschreiten der Liquidustemperatur der Al₃Ti-Phase in Bewegung versetzt.

Die Wirkung des erfindungsgemäss hergestellten Kornfeinungsmittels zeigt sich dadurch, dass die vereinzelten, etwa 0.5 bis 5 µm grossen TiB₂-Partikel als Folge eines sich bildenden Überzuges aus einer dünnen Al₃Ti-Schicht eine ausgezeichnete Keimwirkung zeigen und die Partikel vereinzelt und nicht als Agglomerate wirken, so dass eine vergleichbare Kornfeinung mit einer erheblich kleineren Menge an Kornfeinungsmittel erzielt werden kann als mit Kornfeinungsmitteln nach dem Stand der Technik. In der Praxis bedeutet dies, dass die Kornfeinungsmittel in wesentlich verdünnterer Form hergestellt werden können, was die Neigung der TiB₂-Partikel zur Agglomeratbildung zusätzlich weiter vermindert.

Je nach Konstellation der zur Durchführung des erfindungsgemässen Verfahrens eingesetzten Vorrichtung kann es vorkommen, dass die Liquidustemperatur der Al₃Ti-Phase vorzeitig unterschritten wird. Dies ist vor allem dann der Fall, wenn eine Vorlegierung mit einem hohen Ti-Gehalt und entsprechend erhöhter Liquidustemperatur hergestellt oder wenn von einer bereits erstarrten Vorlegierung ausgegangen wird. Durch erneutes Aufheizen der Schmelze über die Liquidustemperatur können bereits ausgeschiedene Al₃Ti-Partikel wieder vollständig in Lösung gebracht werden. Dieser Vorgang benötigt typischerweise 5 bis 60 min, je nach Grösse der Al₃Ti-Partikel.

Bei einem bevorzugten erfindungsgemässen Verfahren wird die Bewegung der Schmelze mittels Ultraschall mit einer Frequenz von 10 bis 50 kHz erzeugt.

Die zweite Abkühlungsgeschwindigkeit ist bevorzugt grösser als 2°C/sec, insbesondere grösser als 5°C/sec.

Die Vorlegierungsschmelze kann zu irgendeinem Format vergossen werden. Bevorzugt wird jedoch ein zweckmässigerweise durch Vertikal- oder Horizontalstranggiessen kontinuierlich hergestellter Strang. Dieser Strang kann entweder bereits im Format des als Kornfeinungsmittel gewünschten Stangen- oder Drahtmaterials gegossen oder in einem weiteren Arbeitsgang durch Walzen oder Pressen zu Stangen- oder Drahtmaterial verarbeitet werden. Vertikal gegossene, grossformatige Stränge werden vor allem durch Strangpressen weiterverarbeitet. Bevorzugt wird das Horizontalstranggiessen von Formaten mit verhältnismässig kleinem Durchmesser, da dieses Verfahren eine kontinuierliche Herstellung erlaubt. Die horizontal gegossenen Stranggiessformate werden bevorzugt durch Walzen zum gewünschten Stangen- oder Drahtmaterial verarbeitet.

Eine mit dem erfindungsgemässen Verfahren hergestellte Vorlegierung weist eine Zusammensetzung auf, deren Gesamtgehalt an Titan das stöchimetrische Verhältnis von TiB₂ übersteigt. Eine bevorzugt eingesetzte Vorlegierung enthält Titan und Bor im Gewichtsverhältnis 5:2 bis 10:1. Obschon sich das Verfahren zur Herstellung von Vorlegierungen mit 0.15 bis zu 20 Gew.-% Titan und 0.01 bis 4 Gew.-% Bor eignet, hat es sich als günstig erwiesen, wenn die Vorlegierung 0.3 bis 5, vorzugsweise 0.5 bis 2 Gew.-% Ti und 0.02 bis 1, vorzugsweise 0.05 bis 0.5 Gew.-% B enthält.

Das erfindungsgemässe Verfahren eignet sich insbesondere zur Herstellung von Kornfeinungsmitteln für die Kornfeinung von Aluminium und Aluminiumlegierungen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 einen Ausschnitt aus dem Al-Ti-Gleichgewichtsdiagramm;
- Fig. 2 einen Querschnitt durch eine Anlage zur Herstellung einer Al-Ti-B-Vorlegierung.

In dem in Fig. 1 dargestellten Al-Ti-Gleichgewichtsdiagramm ist der schematisch dargestellte Verfahrensablauf zur Herstellung einer Al-Ti-B-Vorlegierung zur Kornfeinung von Aluminiumlegierungen eingezeichnet.

Eine nach dem erfindungsgemässen Verfahren hergestellte Vorlegierung mit einer Zusammensetzung entsprechend AlTi0.7B0.1, die etwa 0.5% nicht an Bor gebundenes Titan enthält, weist eine Ausgangstemperatur von etwa 840°C auf und liegt somit über der für diese Legierungszusammensetzung etwa bei 800°C liegenden Liquidustemperatur T^{L}_{Al3Ti} der Al₃Ti-Phase. Die bildliche Darstellung A der Legierungsphasen links von der 0.5% Ti-Linie zeigt die Vorgänge bei der Aufbereitung einer bereits erstarrten Vorlegierung, die Darstellung B rechts von der 0.5%Ti-Linie die Vorgänge während der Erstarrung der Vorlegierung.

Die Vorlegierungsschmelze enthält TiB₂-Partikel in teilweise agglomerierter Form. Bereits vor dem Unterschreiten der Liquidustemperatur T^{L}_{Al3Ti} und bis kurz vor dem Unterschreiten der Solidustemperatur T^{s}ᵥ der Vorlegierung der Al₃Ti-Phase werden die teilweise agglomerierten TiB₂-Partikel durch eine starke Schmelzebewegung mittels Ultraschallbehandlung bei einer Frequenz von beispielsweise 25 kHz deagglomeriert und homogen verteilt. Durch gleichzeitiges kontrolliertes Abkühlen mit einer ersten Abkühlgeschwindigkeit v₁ von z.B. 0.5°C/sec wird die Abscheidung einer dünnen Schicht der Al₃Ti-Phase auf den parallelen Oberflächen der TiB₂-Partikel bewirkt und gleichzeitig die Bildung von grobkörnigen Al₃Ti-Partikeln verhindert. Bei der nachfolgenden starken Abkühlung mit einer gegenüber der ersten Abkühlungsgeschwindigkeit v₁ höheren zweiten Abkühlungsgeschwindigkeit v₂ von beispielsweise 10°C/sec unter die Solidustemperatur T^{S}_{V} der Vorlegierung wird sichergestellt, dass sich die Al₃Ti-Schicht auf den TiB₂-Partikeln nicht vollständig auflöst und auch keine weitere Bildung bzw. Vergröberung von Al₃Ti-Partikeln eintritt.

Eine in Fig. 2 gezeigte Anlage 10 zur Herstellung einer Al-Ti-B-Vorlegierung zum Kornfeinen von Aluminiumlegierungen umfasst einen Reaktionskessel 12 mit einem Einlasskanal 14 in dessen oberem Bereich und einem Auslasskanal 16 in dessen unterem Bereich. Der Reaktionskessel 12 ist umgeben von einem Induktionsmotor 18 als elektromagnetische Rühreinrichtung, mit der die sich im Reaktionskessel 12 befindende Aluminiumschmelze 20 unter Bildung eines Vortex 22 stark gerührt wird. Ti- und B-haltige Salze wie z.B. K₂TiF₆ und KBF₄ werden in Pfeilrichtung 24 in den Vortex 22 geführt, welcher die Salze in die Aluminiumschmelze 20 hineinzieht.

Die Aluminiumschmelze 20 mit den Reaktionsprodukten wird nachfolgend durch den Auslasskanal 16 über einen weiteren Einlasskanal 26 in den oberen Bereich eines Nachbehandlungskessels 28 geführt. Eine weitere elektromagnetische Rühreinrichtung 30 im unteren Bereich des Nachbehandlungskessels 28 führt zu einer unteren turbulenten Zone 32 und einer oberen beruhigten Zone 34. Die durch Reaktionsprodukte gebildete Schlacke 36 wird über die Entnahmeöffnung 38 aus dem Nachbehandlungskessel 28 entfernt.

Die gereinigte Aluminiumschmelze 20 mit den darin enthaltenen Elementen Titan und Bor wird als Vorlegierung im unteren Bereich des Nachbehandlungskessels 28 über eine Giessrinne 38 einer in der Zeichnung nicht gezeigten Kokille einer Horizontalstranggiessmaschine zugeführt. Im Bereich der Giessrinne 38 sind zwei Ultraschallgeber 40, 42 angeordnete, deren Sonotroden 44, 46 in die Schmelze eintauchen. Eine Unterhalb der Giessrinne 38 angeordnete Induktionsheizung 48 dient zum Aufheizen der Schmelze, falls deren Temperatur beim Einlauf der Schmelze vom Nachbehandlungskessel 28 in die Giessrinne 38 bereits unter die Liquidustemperatur T^{L}_{Al3Ti} der Al₃Ti-Phase gefallen sein sollte.

## Patentansprüche

1. Verfahren zur Herstellung eines Kornfeinungsmittels auf der Basis einer Aluminium-Titan-Bor-Vorlegierung durch Einbringen von Ti- und B-haltigen Ausgangsmaterialien in eine Aluminiumschmelze unter Bildung von TiB₂-Partikeln, bei welchem Verfahren die TiB₂-Partikel als Keime für die unterhalb der Liquidustemperatur (T^{L}_{Al3Ti}) der Al₃Ti-Phase entstehende Al₃Ti-Phase wirken und die Oberfläche der TiB₂-Partikel zumindest teilweise mit einem Überzug aus Al₃Ti bedeckt werden, und Erstarrenlassen dieser Vorlegierungsschmelze,
**dadurch gekennzeichnet, dass**
die Vorlegierung zwischen der Liquidustemperatur (T^{L}_{Al3Ti}) der Al₃Ti-Phase und der Solidustemperatur (T^{s}ᵥ) der Vorlegierung zur Dispergierung der TiB₂-Partikel in der Schmelze zur Erzeugung von Kavitation durch Vibrieren mit einer Frequenz von 50 Hz bis 50 kHz in Bewegung versetzt, gleichzeitig mit einer ersten Abkühlungsgeschwindigkeit (v₁) und nachfolgend mit einer gegenüber der ersten Abkühlungsgeschwindigkeit (v₁) höheren Abkühlungsgeschwindigkeit (v₂) mit mehr als 1°C/sec unter die Solidustemperatur (T^{S}_{V}) der Vorlegierung abgekühlt wird.

2. Verfahren nach Anspruch 1, **dadurch gekennzeichnet, dass** die Vorlegierung vor dem Unterschreiten der Liquidustemperatur (T^{L}_{Al3Ti}) der Al₃Ti-Phase in Bewegung versetzt wird.

3. Verfahren nach Anspruch 1 oder 2, **dadurch gekennzeichnet, dass** bei vorzeitigem Unterschreiten der Liquidustemperatur (T^{L}_{Al3Ti}) bzw. bei bereits erfolgter Erstarrung die Vorlegierung bis zum vollständigen Lösen bereits ausgeschiedener Al₃Ti-Partikel in der Schmelze über die Liquidustemperatur ((T^{L}_{Al3Ti}) aufgeheizt wird.

4. Verfahren nach einem der Ansprüche 1 bis 3, gekennzeichnet, dass die Bewegung der Schmelze mittels eines magnetostriktiven Resonators oder mittels Ultraschall Resonators erzeugt wird.

5. Verfahren nach einem der Ansprüche 1 bis 4, **dadurch gekennzeichnet, dass** die zweite Abkühlungsgeschwindigkeit (v₂) grösser ist als 2°C/sec, insbesondere grösser als 5°C/sec.

6. Verfahren nach einem der Ansprüche 1 bis 5, **dadurch gekennzeichnet, dass** die Vorlegierungsschmelze zu einem Strang vergossen wird.

7. Verfahren nach Anspruch 6, **dadurch gekennzeichnet, dass** ein kontinuierlicher Strang, vorzugsweise durch Horizontalstranggiessen, hergestellt wird.

8. Verfahren nach Anspruch 6 oder 7, **dadurch gekennzeichnet, dass** der Strang weiter zu Kornfeinungsstangen oder -draht gezogen wird.

9. Verfahren nach einem der Ansprüche 1 bis 8, **dadurch gekennzeichnet, dass** die Vorlegierung eine Zusammensetzung aufweist, deren Gesamtgehalt an Titan das stöchiometrische Verhältnis von TiB₂ übersteigt.

10. Verfahren nach einem der Ansprüche 1 bis 9, **dadurch gekennzeichnet, dass** die Vorlegierung Ti und B im Gewichtsverhältnis 5:2 bis 10:1 enthält.

11. Verfahren nach einem der Ansprüche 1 bis 10, **dadurch gekennzeichnet, dass** die Vorlegierung 0.05 bis 20, vorzugsweise 0.1 bis 5, insbesondere 0.5 bis 2 Gew.-% Ti und 0.01 bis 4, vorzugsweise 0.02 bis 1, insbesondere 0.05 bis 0.5 Gew.-% B enthält.

12. Verfahren nach einem der Ansprüche 1 bis 11, **dadurch gekennzeichnet, dass** aus der Vorlegierung Kornfeinungsmittel für die Kornfeinung von Aluminium und Aluminiumlegierungen hergestellt werden.

## Claims

1. Method of producing a grain refiner based on an aluminium-titanium-boron prealloy by introducing starting materials containing Ti and B into an aluminium melt with the formation of TiB₂ particles, in which method the TiB₂ particles act as nuclei for the Al₃Ti phase occurring below the liquidus temperature (T^{L}_{Al3Ti}) of the Al₃Ti phase and the surfaces of the TiB₂ particles are at least partially covered in a coating of Al₃Ti, and allowing this prealloy melt to solidify, **characterised in that** the prealloy is set in motion between the liquidus temperature (T^{L}_{Al3Ti}) of the Al₃Ti phase and the solidus temperature (T^{s}ᵥ) of the prealloy in order to disperse the TiB₂ particles in the melt in order to produce cavitation by vibration at a frequency of 50 Hz to 50 kHz, and is simultaneously cooled to below the solidus temperature (T^{s}ᵥ) of the prealloy at a first cooling rate (v₁) and then at a second cooling rate (v₂) which is higher than the first cooling rate (v₁) at more than 1°C/sec.

2. Method according to claim 1, **characterised in that** the prealloy is set in motion before the temperature falls below the liquidus temperature (T^{L}_{Al3Ti}) of the Al₃Ti phase.

3. Method according to claim 1 or claim 2, **characterised in that**, if the temperature falls prematurely below the liquidus temperature (T^{L}_{Al3Ti}) or if solidification has already taken place, the prealloy is heated to above the liquidus temperature (T^{L}_{Al3Ti}) until Al₃Ti particles already precipitated out in the melt are fully dissolved.

4. Method according to one of claims 1 to 3, **characterised in that** the movement of the melt is produced by means of a magnetostrictive resonator or by means of ultrasound.

5. Method according to one of claims 1 to 4, **characterised in that** the second cooling rate (v₂) is greater than 2°C/sec, in particular greater than 5°C/sec.

6. Method according to one of claims 1 to 5, **characterised in that** the prealloy melt is cast into a strand.

7. Method according to claim 6, **characterised in that** a continuous strand is produced, preferably by horizontal continuous casting.

8. Method according to claim 6 or claim 7, **characterised in that** the strand is redrawn into grain-refining rods or wire.

9. Method according to one of claims 1 to 8, **characterised in that** the prealloy has a composition such that the total titanium content exceeds the stoichiometric ratio of TiB₂.

10. Method according to one of claims 1 to 9, **characterised in that** the prealloy contains Ti and B in a weight ratio of 5:2 to 10:1.

11. Method according to one of claims 1 to 10, **characterised in that** the prealloy contains 0.05 to 20, preferably 0.1 to 5, in particular 0.5 to 2 % by weight Ti and 0.01 to 4, preferably 0.02 to 1, in particular 0.05 to 0.5 % by weight B.

12. Method according to one of claims 1 to 11, **characterised in that** grain refiners for the grain refinement of aluminium and aluminium alloys are produced from the prealloy.

## Revendications

1. Procédé pour produire un agent d'affinage de grain sur la base d'un alliage-mère d'aluminium-titane-bore par addition de matières de base contenant du titane et du bore dans une coulée d'aluminium avec formation de particules de TiB₂, dans lequel les particules de TiB₂ agissent comme des germes pour la phase Al₃Ti se formant au-dessous de la température de liquidus (T^{L}_{Al3Ti}) de la phase Al₃Ti et la surface des particules TiB₂ sont recouvertes au moins en partie par un revêtement en Al₃Ti, et solidification de cette coulée d'alliage-mère, **caractérisé en ce que** l'alliage-mère est mis en mouvement entre la température de liquidus (T^{L}_{Al3Ti}) de la phase Al₃Ti et la température de solidus (T^{s}ᵥ) de l'alliage-mère pour disperser les particules de TiB₂ dans la coulée afin de produire une cavitation par vibration à une fréquence de 50 Hz à 50 kHz, refroidi simultanément au-dessous de la température de solidus (T^{s}ᵥ) de l'alliage-mère à une première vitesse de refroidissement (v₁) et ensuite à une vitesse de refroidissement (v₂) supérieure à la première vitesse de refroidissement (v₁) de plus de 1°C/sec.

2. Procédé selon la revendication 1, **caractérisé en ce que** l'alliage-mère est mis en mouvement avant la descente au-dessous de la température de liquidus (T^{L}_{Al3Ti}) de la phase Al₃Ti.

3. Procédé selon la revendication 1 ou la revendication 2, **caractérisé en ce que**, en cas d'une descente prématurée au-dessous de la température de liquidus (T^{L}_{Al3Ti}) ou d'une solidification déjà effectuée, l'alliage-mère est réchauffé au-dessus de la température de liquidus (T^{L}_{Al3Ti}) jusqu'à la dissolution complète de particules de AL₃Ti déjà séparées dans la coulée.

4. Procédé selon l'une quelconque des revendications 1 à 3, **caractérisé en ce que** le mouvement de la coulée est produit au moyen d'un résonateur magnétostrictif ou d'ultrasons.

5. Procédé selon l'une quelconque des revendications 1 à 4, **caractérisé en ce que** la deuxième vitesse de refroidissement (v₂) est supérieure à 2°C/sec, en particulier supérieure à 5°C/sec.

6. Procédé selon l'une quelconque des revendications 1 à 5, **caractérisé en ce que** la coulée d'alliage-mère est coulée en une barre.

7. Procédé selon la revendication 6, **caractérisé en ce qu'**une barre continue est produite, de préférence par coulée continue horizontale.

8. Procédé selon la revendication 6 ou la revendication 7, **caractérisé en ce que** la barre est étirée en tiges ou en fil d'affinage de grain.

9. Procédé selon l'une quelconque des revendications 1 à 8, **caractérisé en ce que** l'alliage-mère présente une composition dont la teneur totale en titane dépasse le rapport stoechiométrique de TiB₂.

10. Procédé selon l'une quelconque des revendications 1 à 9, **caractérisé en ce que** l'alliage-mère contient du titane et du bore dans le rapport de poids 5:2 à 10:1.

11. Procédé selon l'une quelconque des revendications 1 à 10, **caractérisé en ce que** l'alliage-mère contient 0,05 à 20, de préférence 0,1 à 5, en particulier 0,5 à 2 % en poids de titane et 0,01 à 4, de préférence 0,02 à 1, en particulier 0,05 à 0,5 % en poids de bore.

12. Procédé selon l'une quelconque des revendications 1 à 11, **caractérisé en ce qu'**on produit à partir de l'alliage-mère des agents d'affinage de grain pour l'affinage du grain d'aluminium et d'alliages d'aluminium.
